# EUROPÄISCHE PATENTSCHRIFT

(11) **EP 0 943 589 B1**
(45) Veröffentlichungstag und Bekanntmachung des Hinweises auf die Patenterteilung: **03.09.2003**
(21) Anmeldenummer: 98104738.4
(22) Anmeldetag: 17.03.1998
(51) Int. Cl.: C04B 28/14, E04C 2/04

(54) **Verfahren zum Verlegen von Gipsfaserplatten unter Vrwendung eines an diese angepassten Fugenfüllers**
A process of laying fibre-reinforced gypsum boards with use of a joint filler adapted thereto
Procédé d'installation de planches en plâtre renforcées par fibres utilisant une pâte pour joints y adaptée

(43) Veröffentlichungstag der Anmeldung: 22.09.1999
(73) Patentinhaber: Rigips GmbH, D-40549 Düsseldorf (DE)
(72) Erfinder: Spickermann, Winfried, Dr., 37619 Bodenwerder (DE); Fischer, Markus, Dr., 37619 Bodenwerder (DE); Butz, Heinz-Joachim, 37619 Bodenwerder (DE); Fiedler, Adolf, 37619 Heyen (DE); Borns, Erwin, 37619 Kirchbrak (DE)
(74) Vertreter: Minderop, Ralph H., Dr. rer. nat.

(56) Entgegenhaltungen:
- EP-A- 0 094 507
- EP-A- 0 227 876
- EP-A- 0 303 071
- EP-A- 0 458 328
- DE-A- 4 331 141
- US-A- 3 935 049

## Beschreibung

Die Erfindung betrifft ein Verfahren zum Verlegen von Gipsfaserplatten mit einer besonderen Kantenausbildung auf Stoß unter Verwendung eines geeigneten Fugenfüllers.

Gipsfaserplatten sind seit vielen Jahren bekannt. Sie weisen gegenüber Gipskartonplatten eine höhere Festigkeit und eine Richtungsunabhängigkeit bei vielen Belastungsfällen auf. Sie sind deshalb für bestimmte Anwendungen besser geeignet als Gipskartonplatten, wofür jedoch gegenüber Gipskartonplatten ein höheres Gewicht in Kauf genommen werden muß.

Die bekannten Gipsfaserplatten weisen immer eine rechtwinklige Kante auf und müssen auf Abstand verlegt werden. Die dabei entstandene Fuge wird mit einem Fugenfüller verfüllt, dem im Hinblick auf die Zugfestigkeit und Biegezugfestigkeit der verfüllten Fuge besondere Bedeutung zukommt.

Nachteilig beim Einsatz bekannter Gipsfaserplatten und dafür verwendeter Fugenfüller ist, daß beim Verlegen der Platten dafür Sorge getragen werden muß, daß das Verlegen der Platten in einem bestimmten Rastermaß erfolgt und ein Abstand von etwa 5 mm zwischen den Platten konstant eingehalten wird. Bekannte Gipsfaserplatten werden also nicht auf Stoß verlegt, was das Verlegen der Platten stark vereinfachen würde.

Aufgabe der Erfindung ist es, ein Verfahren zum Verlegen von Gipsfaserplatten mit einer besonderen Kantenausbildung bereitzustellen, welches ein schnelleres Verlegen bei ausreichend fester Fugenverbindung der einzelnen Platten untereinander gewährleistet.

Gelöst wird diese Aufgabe durch ein Verfahren zum Verlegen von Gipsfaserplatten mit mindestens einer derart abgefasten Plattenkante, das die abgefaste Kante einen rechtwinklig zur Plattenoberfläche verlaufenden Steg aufweist, dessen Höhe 5 bis 50% der Plattendicke, mindestens aber 1 mm, und die Fasenbreite mindestens 3 mm beträgt, wobei man die Platten auf Stoß verlegt und die entstehenden Fugenräume mit einem Fugenfüller verfüllt, der 70 bis 98 Gew.% Stuckgips einer Teilchengröße von < 300 µm, 0,02 bis 0,5 Gew.% Andicker, 0,2 bis 1 Gew.% Wasserretentionsmittel, 0,5 bis 3 Gew.% Polyvinylalkohol und 0,001 bis 0,1 Gew.% Borsäure oder eines Erdalkali- oder Alkalisalzes der Borsäure, jeweils bezogen auf das Gewicht der Mischung, sowie übliche Zusatzstoffe enthält.

Erfindungsgemäß wird erstmalig ein Verfahren zum einfachen Verlegen der Gipsfaserplatten auf Stoß und bei gewünschtem festen Verbund zwischen solchen Platten ermöglicht. Darüber hinaus sind die durch Verlegen der erfindungsgemäßen Gipsfaserplatten entstandenen Fugen leichter zu verspachteln als bei Einsatz herkömmlicher Gipsfaserplatten und weisen die geforderte Fugenfestigkeit auf.

Die EP 227 876 B1 beschreibt Gipskartonplatten mit einer abgerundeten Kante sowie einen Fugenfüller für die speziell mit diesen Platten gebildeten Fugenräume. Gipskartonplatten sind in der Regel leichter als Gipsfaserplatten gleicher Dicke. Die EP 0 094 507 A2 offenbart eine Plattenwand aus Gipskartonplatten, die eine abgerundete Kante aufweisen und zumindest gemäß der Figur auf Stoß verlegt werden. Die US 3 935 049 beschreibt Laminate aus Gipsplatten und harzgetränkten Papieren mit abgerundeten Kanten, wobei die Kanten durch einen Streifen eines wärmehärtbaren Harzes geschützt sind. Zur Herstellung dieser Laminate werden die Ausgangsmaterialien unter Wärmeanwendung gepreßt. Die EP 0 458 328 A1 betrifft ein Verdickersystem für wasserhaltige Baustoffgemische. Als Baustoffgemische werden beispielsweise Putze, Kleber und Spachtelmassen genannt. Unter anderem wird eine Spachtelmasse auf Gipsbasis beschrieben, deren Zusammensetzung im wesentlichen der des erfindungsgemäß verwendeten Fugenfüllers entspricht. Die EP 0 303 071 A1 betrifft einen Fugenfüller zum Verfugen von Gipskartonplatten-Fugen. Die DE 43 31 141 A1 beschreibt einen Fugenfüller, der insbesondere zum Verspachteln der Fugen von Gipskartonplatten geeignet ist.

Die Fase der Gipsfaserplatten muß derart ausgebildet sein, daß die Steghöhe der Gipsfaserplattenkante 5 bis 50% der Plattendicke, mindestens aber 1 mm, beträgt. Ist die Steghöhe geringer als 5% der Plattendicke oder als 1 mm, kann die Kante beim Abfasen, Transport oder Einbau der Gipsfaserplatte abbrechen. Ist hingegen der Steg wesentlich höher als 50% der Plattendicke, wird der Fugenraum zu klein und die zum Verfüllen der Fuge einsetzbare Menge an Fugenfüller reicht nicht aus, die gewünschte Fugenfestigkeit zu gewährleisten.

Erfindungsgemäß eingesetzte Gipsfaserplatten umfassen alle Arten von Gipsfaserplatten. Sie können homogen über die gesamte Dicke aufgebaut oder mehrschichtig sein. Mehrschichtige Gipsfaserplatten weisen eine Kernschicht und mindestens eine Deckschicht auf. Die Dicke der Kernschicht kann 25 bis 50% der Gipsfaserplattendicke ausmachen.

Die Kante sollte derart abgefast sein, daß die Fase oder der Faserschenkel gerade, konkav oder konvex ausgebildet ist. Die Kanten können werksseitig oder auf der Baustelle mit einem Handwerkszeug gefast werden.

Die Bestandteile der erfindungsgemäßen trockenen Fugenfüllermischung werden anschließend erläutert. Alle Mengen- und Konzentrationsangaben beziehen sich auf das Gewicht der trockenen Mischung.

Hauptbestandteil ist ein β-Halbhydratgips (Stuckgips), der herstellungsbedingt geringe Mengen anderer Calciumsulfate enthalten kann. In der trockenen Fugenfüllermischung liegt der Stuckgips in einer Menge von 70 bis 98 Gew.%, vorzugsweise 90 bis 97 Gew.% vor. Als Andicker wird vorzugsweise ein Stärkeether eingesetzt. Besonders bevorzugte Stärkeether sind Hydroxypropylstärken. Diese Andicker werden in einer Menge von 0,02 bis 0,5 Gew.%, vorzugsweise 0,1 oder 0,2 bis 0,3 Gew.% eingesetzt. Als Wasserretentionsmittel werden vorzugsweise Methylcellulosen verwendet. Das Wasserretentionsmittel wird in einer Menge von 0,2 bis 1 Gew.%, vorzugsweise 0,5 bis 0,8 Gew.% eingesetzt.

Als weitere wesentliche Bestandteile enthält die erfindungsgemäß zu verwendende trockene Fugenfüllermischung Polyvinylalkohol und Borsäure oder ein Alkali-/Erdalkalisalz einer Borsäure. Borsäure und deren Salze fördern die Vernetzung des Polyvinylalkohols und erhöhen die Festigkeit des Fugenfüllers und die Haftfestigkeit des Fugenfüllers an der Gipsfaserplatte. In gipsgebundenen Fugenfüllern übliche Zusätze umfassen Verzögerer, Beschleuniger, Netzmittel und Entschäumer.

Als Verzögerer kann ein Proteinverzögerer, beispielsweise in einer Menge von 0,01 bis 0,5 Gew.% eingesetzt werden. Der Beschleuniger kann in einer Menge von 0,1 bis 1 Gew.% eingesetzt werden, insbesondere wenn es sich dabei um einen Dihydratbeschleuniger handelt. Ein Netzmittel kann beispielsweise in Mengen bis zu 0,1 Gew.%, ein Entschäumer in einer Menge bis zu 0,2 Gew.% eingesetzt werden.

Gemäß bevorzugten Ausführungsformen der Erfindung kann der Fugenfüller mineralische Zuschlagstoffe wie Kalksteinmehl (Calciumcarbonat), Glimmer oder Gemische einzelner mineralischer Zuschlagstoffe enthalten. Diese werden vorzugsweise in einer Menge von bis zu 25 Gew.% in der trockenen Fugenfüllermischung eingesetzt.

Soll über die Wirkung des zuvor beschriebenen Andickers hinaus eine weitere Andickung des Fugenfüllers bewirkt werden, hat es sich als vorteilhaft erwiesen, der Mischung ein Polyacrylamid oder Polymethylacrylamid zuzusetzen. Die Menge dieses zusätzlichen Andickers hängt von der gewünschten Viskosität ab und kann bis zu 0,1% oder mehr, vorzugsweise bis zu 0,06 Gew.% betragen.

Viskosität und Zähigkeit des Fugenfüllers können durch Zugabe von Fasern, insbesondere Cellulosefasern, weiter gesteuert werden. Cellulosefasern können beispielsweise der trockenen Fugenfüllermischung in Mengen bis zu 1 Gew.% zugesetzt werden.

Der erfindungsgemäß verwendete Fugenfüller ist maßbeständig und elastisch, so daß weder Riß- noch Wulstbildung zu erwarten sind. Die im Verbund der vergleichsweise schweren Gipsfaserplatten durch externe Belastung auftretenden Spannungen werden durch die Fuge aufgenommen, ohne daß sich dies nachteilig auf die Fuge auswirkt.

Zum Verspachteln der Fuge wird die trockene Fugenfüllermischung in bekannter Weise mit Wasser verrührt. Als praxisgerecht hat sich ein Verhältnis Wasser/trockene Fugenfüllermischung von etwa 0,9 erwiesen.

Wenn auch grundsätzlich nicht erforderlich, kann das Verfugen oder Verspachteln unter Verwendung eines Bewehrungsstreifens erfolgen, der beim Verspachteln in die Fugenmasse eingebettet wird.

Die beiden Figuren zeigen zwei unterschiedliche Ausgestaltungen der Kante der erfindungsgemäßen Gipsfaserplatte 1. Die Fase 2 oder Faserschenkel 2 kann gerade wie in Fig. 1 oder konvex oder konkav, wie in Fig. 2 angedeutet ausgeformt, sein. Der verbleibende rechtwinklige Steg 3 der Kante ermöglicht das Verlegen der Gipsfaserplatten auf Stoß. Die Tiefe der Fase ist mit dem Winkel zwischen gedachter Verlängerung des Stegs 3 und dem Faseschenkel 2 für das Fugenvolumen und damit die Menge des einbringbaren Fugenfüllers verantwortlich.

Das folgende Beispiel dient der weiteren Erläuterung der Erfindung.

### Beispiel 1

Ein erfindungsgemäßer Fugenfüller wird auf der Grundlage der folgenden Rezeptur hergestellt.

| | |
|---|---|
| 92 Gew.% | Stuckgips, Teilchengröße < 300 µm |
| 4,27 Gew.% | Kalksteinmehl |
| 0,5 Gew.% | Cellulosefasern |
| 0,2 Gew.% | Stärkeether |
| 0,8 Gew.% | Methylcellulose |
| 0,7 Gew.% | Dihydrat-Beschleuniger |
| 0,02 Gew.% | Polyacrylamid |
| 0,01 Gew.% | Borat |
| 1,5 Gew.% | Polyvinylalkohol |
| 0,01 bis 0,2 Gew.% | Verzögerer |

100 Teile dieser trockenen Pulvermischung werden mit 90 Teilen Wasser vermischt und zum Verfugen eines Fugenraums eingesetzt, der durch Verlegen zweier erfindungsgemäßer Gipsfaserplatten auf Stoß gebildet wurde. Das Verfugen erfolgte in zwei Spachtelgängen ohne Bewehrungsstreifen. Die Festigkeit der Fuge wurde bestimmt. Für die Zugfestigkeit wurde ein Wert von 136 N/cm und für die Biegezugfestigkeit 9,5 N/cm ermittelt. Die Festigkeiten wurden in Anlehnung an die DIN 18180 bestimmt.

## Patentansprüche

1. Verfahren zum Verlegen von Gipsfaserplatten mit mindestens einer derart abgefasten Plattenkante, das die abgefaste Kante einen rechtwinklig zur Plattenoberfläche verlaufenden Steg aufweist, dessen Höhe 5 bis 50% der Plattendicke, mindestens aber 1 mm, und die Fasenbreite mindestens 3 mm beträgt, **dadurch gekennzeichnet, daß** man die Platten auf Stoß verlegt und die entstehenden Fugenräume mit einem Fugenfüller verfüllt, der 70 bis 98 Gew.% Stuckgips einer Teilchengröße von < 300 µm, 0,02 bis 0,5 Gew.% Andicker, 0,2 bis 1 Gew.% Wasserretentionsmittel, 0,5 bis 3 Gew.% Polyvinylalkohol und 0,001 bis 0,1 Gew.% Borsäure oder eines Erdalkalioder Alkalisalzes der Borsäure, jeweils bezogen auf das Gewicht der Mischung, sowie übliche Zusatzstoffe enthält.

2. Verfahren nach Anspruch 1, **dadurch gekennzeichnet, daß** als Andicker 0,02 bis 0,5 Gew.% Stärkeether und als Wasserretentionsmittel 0,2 bis 1,0 Gew.% Methylcellulose, jeweils bezogen auf das Gewicht der Mischung, enthalten sind.

3. Verfahren nach Anspruch 1 oder 2, **dadurch gekennzeichnet**, da sie zusätzlich bis zu 0,5 Gew.% Polyacrylamid, bezogen auf das Gewicht der Mischung, enthält.

4. Verfahren nach einem der Ansprüche 1 bis 3, **dadurch gekennzeichnet, daß** der abgefaste Teil der Gipsfaserplattenkante gerade, konkav oder konvex ausgebildet ist.

## Claims

1. A method for setting plaster fiber boards wherein a least one board edge has been chamfered in such a manner that the chamfered board edge has a ridge running perpendicular to the board surface whose height is between 5 and 50% of the thickness of the board, although no less than 1 mm, and the chamfer width is at least 3 mm, **characterized in that** the boards are placed in contact with each other and the resulting gaps are filled with a gap-filling material containing between 70 and 98 percent by weight of stucco with a particle size of < 300 µm, between 0.02 and 0.5 percent by weight of a thickening agent, between 0.2 and 1 percent by weight of a water-retaining agent, between 0.5 and 3 percent by weight of polyvinyl alcohol, and between 0.001 and 0.1 percent by weight of boric acid or an earth alkaline or alkaline salt of boric acid, in all cases based on the weight of the mixture, as well as common additives.

2. The method in accordance with Claim 1, **characterized in that**, as a thickening agent, between 0.02 and 0.5 percent by weight of starch ether, and as a water-retaining agent, between 0.2 and 1.0 percent by weight of methyl cellulose, in both cases based on the weight of the mixture, are contained.

3. The method in accordance with Claims 1 or 2, **characterized in that** it additionally contains up to 0.5 percent by weight of polyacrylamide, based on the weight of the mixture, are contained.

4. The method in accordance with one of Claims 1 through 3, **characterized in that** the chamfered part of the edge of the plaster fiber board is either straight, concave, or convex.

## Revendications

1. Procédé d'installation de planches en plâtre renforcées de fibres avec au moins une face de la planche biseautée, la face biseautée présente une partie de surface perpendiculaire à la surface de la planche, de hauteur de 5 à 50% de l'épaisseur de la planche, au moins cependant 1 mm, et l'épaisseur du biseautage s'élevant à au moins 3 mm, **caractérisé en ce que** les planches sont juxtaposées et les espaces de joint sont remplis avec une matière de remplissage, qui comprend de 70 à 98 % en poids de plâtre de moulage d'une dimension particulaire inférieure à 300 µm, 0,02 à 0,5 % en poids d'un épaississeur, 0,2 à 1 % en poids d'un moyen de rétention d'eau, 0,5 à 3 % en poids d'alcool polyvinylique et 0,001 à 0,1 % en poids d'acide borique ou d'un sel de métal alcalin ou alcalino-terreux de l'acide borique, chaque fois en se basant sur le poids total du mélange, ainsi que des additifs usuels.

2. Procédé selon la revendication 1, **caractérisé en ce que** l'épaississeur comprend de 0,02 à 0,5 % en poids d'un éther d'amidon et le moyen de rétention d'eau 0,2 à 10% en poids de méthylcellulose, chaque fois basé sur la poids du mélange.

3. Procédé selon la revendication 1 ou 2, **caractérisé en qu'**il st ajouté jusqu'à 0,5 % en poids de polyacrylamide par rapport u poids du mélange.

4. Procédé selon une des revendication 1 à 3, **caractérisé en ce que** la partie biseautée des planches en plâtre renforcées de fibres est prévue droite, concave ou convexe.
